# EUROPÄISCHE PATENTSCHRIFT

(11) **EP 3 445 886 B1**
(45) Veröffentlichungstag und Bekanntmachung des Hinweises auf die Patenterteilung: **10.08.2022**
(21) Anmeldenummer: 17720414.6
(22) Anmeldetag: 21.04.2017
(51) Int. Cl.: C22F 1/00, B05D 5/00, B05D 3/00, C21D 1/34, C22F 1/04

(54) **VERFAHREN ZUM ERHÖHEN DER PLASTISCHEN VERFORMBARKEIT EINES WERKSTÜCKES MIT EINEM ABSORPTIONSMITTEL**
METHOD FOR INCREASING THE PLASTIC DEFORMABILITY OF A WORKPIECE USING AN ABSORPTION AGENT
PROCÉDÉ POUR AUGMENTER L'APTITUDE À LA DÉFORMATION PLASTIQUE D'UNE PIÈCE À L'AIDE D'UN AGENT D'ABSORPTION

(30) Priorität: 22.04.2016 DE 102016206899
(43) Veröffentlichungstag der Anmeldung: 27.02.2019
(73) Patentinhaber: Cosma Engineering Europe GmbH, 2722 Weikersdorf (AT)
(72) Erfinder: REININGER, Thomas, 2483 Weigelsdorf (AT); STRANZ, Andreas, 2651 Reichenau (AT); JURICEK, Christian, 1230 Wien (AT)
(74) Vertreter: Grünecker Patent- und Rechtsanwälte PartG mbB
(86) Internationale Anmeldenummer: PCT/EP2017/059517
(87) Internationale Veröffentlichungsnummer: WO 2017/182629

(56) Entgegenhaltungen:
- CN-A- 102 764 724
- JP-A- H0 949 043
- US-A- 4 504 527
- US-B2- 8 211 251

## Beschreibung

Die vorliegende Erfindung betrifft ein Verfahren zum lokalen Erhöhen der plastischen Verformbarkeit eines metallischen Werkstücks, sowie eine zugehörige Vorrichtung und eine entsprechende Verwendung eines Gemisches zum Auftragen auf ein metallisches Werkstück.

Aus der Praxis sind Verfahren gemäß der eingangs genannten Gattung bekannt, bei denen ein metallisches Werkstück, beispielsweise ein Aluminiumblech, in einem Ofen vollständig durch die von der Oberfläche des Werkstückes absorbierte Strahlung erwärmt wird, wobei die plastische Verformbarkeit des Werkstückes erhöht wird. Dabei ist der Anteil der von der Werkstückoberfläche absorbierten Strahlung vom Absorptionsgrad des Materials des Werkstückes abhängig. Es wird außerdem das Werkstück gleichmäßig erwärmt. Bei Aluminiumlegierungen, insbesondere solchen, die die Legierungselemente Kupfer und Magnesium enthalten, findet bei erhöhten Temperaturen eine Gefügeveränderung statt, die die Löslichkeit der Legierungselemente im Kristallgitter des Aluminiums erhöht, wobei es zu einer Erhöhung der Verformbarkeit des Werkstückes kommt.

Vor allem, wenn in einem dem Erwärmen folgenden Umformprozess nur bestimmte Bereiche des Werkstückes umgeformt werden sollen, kann es von Vorteil sein, bestimmte Bereiche des Werkstückes bevorzugt zu erwärmen, sodass ein günstigeres Verhältnis zwischen Aufwärmzeit, Strahlungsleistung und erreichbarer Temperatur erreicht wird. Der Kontakt der Oberfläche des Werkstückes mit einem zu diesem Zweck verwendeten Heizelement kann zu nachteiligen Einflüssen auf dessen Oberfläche, wie beispielsweise eine Verschlechterung des ästhetischen Erscheinungsbildes führen.

Die EP 0996760 B1 schlägt ein Verfahren zu Verbesserung der Verformbarkeit von Aluminiumblechen vor, in der eine zu biegende Zone eines Bleches erhitzt wird. Die Beheizung erfolgt mittels einer Induktionsheizspule, deren äußere Form und Größe an die zu beheizenden Bereiche des Bleches angepasst ist. Als Alternativen für eine Induktionsspule werden Tauchbäder, Laserheizungen oder Kontaktbeheizung mit einer beheizten Platte genannt, ohne jedoch eine detaillierte Anleitung für eine der alternativen Beheizungen anzugeben. Diese vorgeschlagenen Heizungen müssen an die jeweilige Werkstückgeometrie und die jeweils zu beheizenden Regionen des Werkstückes einzeln angepasst werden. Die vom Werkstück aufgenommene zur Erwärmung führende Energie ist wesentlich vom zu erwärmenden Material abhängig.

Die EP 0 992300 B1 offenbart ein Umformverfahren für ausscheidungsgehärtete Aluminiumlegierungen, wobei bestimmte Regionen eines umzuformenden Aluminiumbleches gezielt erwärmt werden, um deren Umformbarkeit zu erhöhen und ein Werkstoffversagen während des Umformens zu verhindern. Spezifische Maßnahmen um die Temperaturveränderung in Regionen des Aluminiumblechs zu erzeugen oder zu beeinflussen, werden dabei nicht diskutiert.

Die US 8 211 251 B2 offenbart, ein Verfahren zur Fertigstellung einer Ausfällungshärtung eines entsprechenden Abschnittes eines Aluminiumpanels. Ein Beispiel eines Aluminiumpanels ist das Dach eines Autos. Eine Oberfläche wird dort in Bereichen mittels Infrarotstrahlung erhitzt. Zur Verbesserung des Aufheizens kann die Oberfläche mit einer Oberflächenbeschichtung versehen sein, welche die Energieaufnahme der Oberfläche erhöht.

Der Erfindung liegt die Aufgabe zu Grunde, ein der eingangs genannten Gattung entsprechendes Verfahren dahingehend zu verbessern, dass bestimmte Regionen eines metallischen Werkstückes gezielt stärker und schneller erwärmt werden können als andere, wobei bei gleicher Strahlungsleistung eine schnellere und stärkere Erwärmung erzielt werden soll, während die Oberfläche des Werkstückes möglichst gering beeinflusst werden soll. Weiterhin soll eine zugehörige Vorrichtung vorgeschlagen werden.

Zur Lösung des vorgenannten Problems wird ein Verfahren mit den Merkmalen von Anspruch 1 vorgeschlagen. Darüber hinaus wird eine Vorrichtung mit den Merkmalen von Anspruch 12 vorgeschlagen. Weitere vorteilhafte Ausgestaltungen sind in den Unteransprüchen definiert.

Aufgrund des höheren Absorptionsgrades des Absorptionsmittels wird von dem Absorptionsmittel ein größerer Teil der auftreffenden Strahlungsenergie absorbiert als von der Oberfläche des Werkstückes auf der sich kein Absorptionsmittel befindet. Dadurch erwärmt sich das Absorptionsmittel schneller. Das sich vergleichsweise stark erwärmende Absorptionsmittel leitet die absorbierte Wärmeenergie an die darunterliegende, vom Absorptionsmittel bedeckte Oberfläche des Werkstückes weiter, sodass sich die von dem Absorptionsmittel bedeckten Bereiche des Werkstückes bedeutend schneller erwärmen als jene Bereiche des Werkstückes, welche nicht von einem Absorptionsmittel bedeckt sind. Dadurch kann bei gleicher Dauer der Bestrahlung und gleicher Bestrahlungsleistung eine höhere Temperatur in Bereichen des Werkstückes erreicht werden. Entsprechend kann bei gleicher Bestrahlungsleistung eine vorgegebene Endtemperatur innerhalb kürzerer Zeit erreicht werden. Bei gleicher Endtemperatur und gleicher Strahlungsleistung ist eine kürzere Zeit notwendig.

Durch die gezielte, stärkere Erwärmung einzelne Bereiche des Werkstückes kann dieses flexibel an nachfolgende Verfahrensschritte, vor allem zur Umformung des Werkstücks, angepasst werden, sodass bei einer Abhängigkeit der Verformbarkeit des Werkstückes von der vorherigen Erwärmungstemperatur unterschiedliche Bereiche des Werkstückes unterschiedliche Verformbarkeiten aufweisen.

Günstigerweise kann das Absorptionsmittel während dem Beaufschlagen des Werkstückes mit der Strahlung an dem Ort seiner Aufbringung auf dem Werkstück haften. Dadurch wird eine genaue Positionierung des Absorptionsmittels und eine daraus folgende genaue Definition der vergleichsweise stärker erwärmten Regionen des Werkstückes ermöglicht. Die stärker zu erwärmenden Regionen können gut gegen die anderen Regionen abgegrenzt werden. Das Absorptionsmittel kann relativ konstant in seiner ursprünglichen Position, auch während Erschütterungen oder Bewegungen des Werkstückes, gehalten werden.

Insbesondere kann das Absorptionsmittel auf wenigstens zwei Seiten des metallischen Werkstückes aufgebracht werden. Dadurch kann die Strahlungsabsorption des Werkstückes weiter verbessert werden, um eine schnelle und starke Erwärmung des Werkstückes sicherzustellen. Es können so an wenigstens zwei Seiten des Werkstückes gezielt Bereiche des Werkstückes stärker erwärmt werden.

Gemäß einer Variante kann das Absorptionsmittel graue und/oder schwarze Bestandteile aufweisen. Dadurch kann das Absorptionsmittel einen hohen Absorptionsgrad insbesondere für sichtbares Licht sowie Wärme- und Infrarotstrahlung haben, wodurch eine gute Absorption eines großen Teiles der zum Erwärmen verwendeten Strahlung gewährleistet wird.

Möglicherweise kann das Absorptionsmittel Graphit aufweisen. Graphit stellt einen günstigen und einfach zu handhabenden Stoff dar, welcher insbesondere aufgrund seiner Farbe einen guten Absorptionsgrad, vor allem für sichtbares Licht und Infrarotstrahlung, aufweist.

In einer Ausführungsform kann das Absorptionsmittel nach dessen Aufbringen auf das Werkstück wenigstens teilweise verdampfen, insbesondere vor dem Beaufschlagen mit der Strahlung. Dadurch wird eine Aufgabenteilung zwischen den verdampfenden Komponenten des Absorptionsmittels und denjenigen Komponenten, die nach dem Verdampfen auf dem Werkstück verbleiben, ermöglicht. Beispielsweise kann die verdampfende Komponente die Fließ- oder Förderbarkeit das Absorptionsmittels verbessern, während die verbleibenden, das heißt nichtverdampfenden Komponenten zum Beispiel gut an dem Werkstoff haften bzw. einen günstigen Absorptionsgrad aufweisen können.

Denkbar kann das Absorptionsmittel wenigstens ein flüssiges Trägermedium und/oder wenigstens ein festes, insbesondere pulverförmiges, Absorptionsmedium aufweisen. Dadurch lassen sich die unterschiedlichen Anforderungen an das Absorptionsmittel, wie Förderbarkeit, Fließfähigkeit, Auftragbarkeit, Absorptionsgrad und Adhäsion günstig aufteilen. Beispielsweise kann das Trägermedium besonders gut auftragbar und förderbar sein, während das Absorptionsmedium einen guten Absorptionsgrad aufweisen und besonders gut an dem Werkstück haften kann.

In besonderer Weise kann das Absorptionsmedium auf das Werkstück aufgesprüht werden, insbesondere mittels einer Düse. Dadurch kann das Absorptionsmedium gleichmäßig und vergleichsweise flächendeckend auf das Werkstück aufgebracht werden. Eine Düse stellt dabei eine günstige und einfach umsetzbare Ausgestaltung zum Aufsprühen eines Absorptionsmittels dar.

Gemäß einer Variante kann das Absorptionsmittel mittels wenigstens einem Abrollkörper auf das Werkstück aufgebracht werden. Dadurch kann das Absorptionsmittel gezielt auf die zu beschichtenden Bereiche des Werkstückes aufgebracht werden.

In einer Weiterbildung kann nach dem Beauftragen des Werkstückes mit der Strahlung ein Reinigungsmittel, welches insbesondere flüssige und/oder gasförmige Komponenten enthält, auf das Werkstück aufgebracht werden, wobei das Absorptionsmittel zumindest teilweise von dem Werkstück entfernt wird. Nach der Entfernung des Absorptionsmittels kann das Werkstück für weitere Fertigungsschritte vorbereitet oder verwendet werden, wobei das vom Werkstück entfernte Absorptionsmittel keinen oder nur geringen Einfluss auf diese folgenden Fertigungsschritte hat. Durch die Verwendung des Reinigungsmittels kann ein großer Anteil des Absorptionsmittels entfernt werden. Insbesondere in flüssigen oder gasförmigen Komponenten kann ein Teil des Absorptionsmittels lösbar sein um es günstig von der Oberfläche des Werkstücks abtransportieren zu können.

In besonderer Weise kann das Reinigungsmittel unter Druck auf das Werkstück aufgesprüht werden, wobei das Werkstück insbesondere strahlgereinigt werden kann. Durch den Druck kann das Reinigungsmittel zusätzliche Kräfte auf die Werkstückoberfläche und das darauf befindliche Absorptionsmittel ausüben, um das Absorptionsmittel besser von der Werkstückoberfläche zu lösen und zu einem großen Teil zu entfernen. Das Prinzip der Strahlreinigung stellt dabei eine besonders günstige technische Umsetzung zur Entfernung des Absorptionsmittels von der Oberfläche des Werkstückes dar.

In einer alternativen Ausführungsform kann das Absorptionsmittel nach der Beaufschlagung des Werkstückes mit der Strahlung zumindest teilweise mittels wenigstens eines Abstreifkörpers, insbesondere wenigstens einer Abstreifrolle, von dem Werkstück abgestreift werden. Durch das mechanische Abstreifen des Absorptionsmittels kann es zu einem großen Teil entfernt werden und bleibt dabei weitestgehend rein, sodass eine Wiederverwendung denkbar ist. Die Verwendung von Abstreifrollen erlaubt eine geringe Reibung zwischen den Oberflächen des Werkstückes um während des Abstreifens die Oberfläche des Werkstückes möglichst gering zu beeinflussen.

Die erfindungsgemäße Aufgabe wird weiterhin gelöst durch eine Vorrichtung gemäß des unabhängigen Anspruches 12.

Durch das Vorsehen einer Bestrahlungsstation im Fertigungsablauf kann durch das Beaufschlagungen eines metallischen Werkstückes mit einer Strahlung die Verformbarkeit des Werkstücks erhöht werden. Dadurch kann das Erhöhen der plastischen Verformbarkeit infolge der lokalen Erwärmung des Werkstückes hinsichtlich benötigter Strahlungsleistung, Bestrahlungszeit und erreichbarer Temperatur verbessert werden.

In einer Ausführungsform kann die Beschichtungsstation wenigstens eine Düse aufweisen, welche geeignet ist, das Absorptionsmittel auf ein metallisches Werkstück zu sprühen. Dadurch kann das Absorptionsmittel gleichmäßig und flächendeckend auf das Werkstück aufgebracht werden.

Günstigerweise kann die Beschichtungsstation wenigstens einen Abrollkörper aufweisen, an dem beispielsweise das Absorptionsmittel haftet, und welcher geeignet sein kann, das Absorptionsmittel auf ein metallisches Werkstück aufzutragen. Dadurch kann das Absorptionsmittel örtlich genau und in der gewünschten Schichtdicke auf dem Werkstück positioniert werden.

Gemäß einer weiteren Variante kann eine Reinigungsstation vorgesehen sein, welche der Bestrahlungsstation im Fertigungsablauf nachgeschaltet und geeignet ist, ein Absorptionsmittel von einem metallischen Werkstück wenigstens teilweise zu entfernen. Dadurch kann das Absorptionsmittel von dem metallischen Werkstück entfernt werden, um das Werkstück etwa auf nachfolgende Fertigungsschritte vorzubereiten.

Einer weiteren Fortbildung gemäß kann die Reinigungsstation wenigstens einen Abstreifkörper, insbesondere wenigstens eine Abstreifrolle, aufweisen. Mittels des Abstreifkörpers kann das Absorptionsmittel günstig von der Oberfläche des metallischen Werkstückes abgestreift werden, um das metallische Werkstück zu reinigen und das Absorptionsmittel nach dem Bestrahlen möglicherweise wieder aufzufangen. Eine Abstreifrolle kann insbesondere über das Werkstück abrollen und so die auftretende Reibung und Beeinflussung der Oberflächeneigenschaften des Werkstückes gering halten.

Es ist weiterhin denkbar, dass die Reinigungsstation eine Reinigungsdüse aufweisen kann, welche geeignet ist, ein Reinigungsmittel unter Druck auf das metallische Werkstück aufzusprühen und das metallische Werkstück insbesondere zu strahlreinigen. Dadurch kann das Absorptionsmittel vergleichsweise einfach und zuverlässig zu einem großen Teil von dem metallischen Werkstück entfernt werden. Insbesondere bei dreidimensionalen und komplexen Formen von Werkstücken erlaubt eine Reinigungsdüse ein gründliches Entfernen des Absorptionsmittels.

Das verwendete Gemisch kann als Absorptionsmittel wirken und einen höheren Anteil einer aufgebrachten Strahlung absorbieren als die Oberfläche des metallischen Werkstückes, wodurch sich das Gemisch stärker erwärmt als die umgebende unbedeckte Oberfläche des Werkstückes und die absorbierte Energie in Form von Wärme wenigstens lokal an das Werkstück abgibt. Dies erlaubt, gezielt bestimmte Regionen des metallischen Werkstückes zu erwärmen beziehungsweise gezielt stärker zu erwärmen als andere Regionen des metallischen Werkstückes. Es kann durch die verstärkte Absorption bei gleicher Bestrahlungsdauer und Strahlungsleistung wenigstens lokal eine höhere Endtemperatur des Werkstückes erreicht werden. Bei gleicher Endtemperatur und gleicher Strahlungsleistung ist dementsprechend eine kürzere Bestrahlungsdauer notwendig; analog ist bei gleicher Zieltemperatur und Bestrahlungsdauer eine geringere Bestrahlungsleistung notwendig. Durch die Verwendung eines insbesondere Festen oder pulverartigen Absorptionsmittels und eines flüssigen Trägermediums kann das Gemisch gut an seine Aufgabe und verbundene Teilaufgaben angepasst werden. So kann beispielsweise das Trägermedium besonders günstig auftragbar und förderbar sein, während das Absorptionsmedium beispielsweise einen besonders hohen Absorptionsgrad oder vorteilhafte adhäsive Eigenschaften mit dem Werkstück aufweisen kann.

Gemäß einer Weiterbildung kann das Absorptionsmedium graue und/oder schwarze Bestandteile aufweisen. Dadurch kann der Absorptionsgrad des Absorptionsmittels, insbesondere für sichtbares Licht sowie Wärme- und Infrarotstrahlung vorteilhaft besonders hoch sein.

In einer alternativen Ausführung kann das Absorptionsmedium Graphit aufweisen. Graphit stellt dabei einen günstig zu handhabenden und preiswerten Stoff dar, der einen hohen Absorptionsgrad für Strahlung, insbesondere sichtbares Licht sowie Wärme- und Infrarotstrahlung aufweist.

Möglicherweise kann das Trägermedium an Umgebungsluft wenigstens teilweise verdampfen. Dadurch kann der Anteil des Trägermediums an dem Absorptionsmittel auf der Oberfläche des Werkstückes nach dem Aufbringen des Absorptionsmediums günstig verringert werden. Vor allem bei einer funktionalen Trennung zwischen den Komponenten des Absorptionsmittels, bei dem der Absorptionsgrad vor allem durch ein festes oder pulverförmiges Absorptionsmedium bestimmt wird und das Trägermedium vor allem zu einem günstigen Auftragen beiträgt, kann somit der Einfluss des Trägermediums auf die Strahlungsabsorption verringert werden und die Positionierung und Beibehaltung der Positionierung des Absorptionsmediums auf der Oberfläche des Werkstückes verbessert werden.

Einer weiteren Fortbildung gemäß kann das Trägermedium wenigstens einen Kohlenwasserstoff enthalten. Dadurch kann eine gute Auftragbarkeit und Förderbarkeit des Absorptionsmediums gewährleistet sein oder beispielsweise ein günstiges Verdampfen des Trägermediums erreicht werden.

Im Folgenden wird die Erfindung anhand beispielhafter Ausführungsformen erläutert.

Es zeigen:
- Figur 1: eine schematische Darstellung einer ersten beispielhaften Ausführungsform einer erfindungsgemäßen Fertigungsvorrichtung,
- Figur 2: eine schematische Darstellung einer zweiten beispielhaften Ausführungsform einer erfindungsgemäßen Fertigungsvorrichtung,
- Figur 3: eine schematische Darstellung einer Ausführungsform einer Reinigungsstation mit einer Reinigungsdüse,
- Figur 4: eine schematische Darstellung einer alternativen Ausführungsform einer Beschichtungsstation,
- Figur 5: ein Diagramm, in dem der Verlauf der Temperaturerhöhung über der Bestrahlungszeit für Oberflächen eines metallischen Werkstückes, auf die ein Absorptionsmittel aufgebracht wurde, im Vergleich zu Oberflächen des gleichen metallischen Werkstückes, auf die kein Absorptionsmittel aufgebracht wurde, gezeigt ist.

Für identische oder sich entsprechende Merkmale der Erfindung werden in den verschiedenen Figuren identische Bezugszeichen verwendet.

Figur 1 zeigt eine erfindungsgemäße Fertigungsvorrichtung mit einer Bestrahlungsstation, welche in Form eines Infrarotofens 1 ausgeführt ist, und einer Beschichtungsstation 2, mittels derer ein Absorptionsmittel auf metallische Werkstücke 5 aufgebracht werden kann. Anstelle eines Infrarotofens können jedoch auch andere Öfen verwendet werden.

Im gezeigten Anwendungsbeispiel sind die metallischen Werkstücke dünne, flächige Bleche aus einer ausscheidungshärtbaren Aluminiumlegierung. Denkbar ist jedoch auch die Verwendung anders geformter Werkstücke, wie zum Beispiel runde oder polygonale Profile oder massivere Werkstücke. Weiterhin verfügt die Fertigungsvorrichtung über eine Reinigungsstation 3 mittels derer ein Absorptionsmittel von metallischen Werkstücken entfernt werden kann. Die Fertigungsvorrichtung verfügt außerdem über eine Zuführungsstation 4, in der einzelne Werkstücke einem ersten Stapel 6 entnommen und der Fertigungsvorrichtung zugeführt werden, und eine Abstapelstation 7, in der die einzelnen Werkstücke nach dem Durchlaufen der Fertigungsvorrichtung auf einen zweiten Stapel 8 abgestapelt werden.

Zwischen und/oder in den einzelnen Stationen befinden sich Fördermittel, welche in Form von Förderrollen 9 ausgeführt sind und die einzelnen Werkstücke 5 von einer Station zur nächsten und durch die Stationen hindurch befördern. Die Förderung der Werkstücke von einer Station zur nächsten könnte alternativ auch mit Greifern, wie beispielsweise Robotergreifen, oder manuell ausgeführt sein. Die Förderrollen 9 können als Scheibenrollen ausgeführt sein. Vor allem wenn auch die Seite des Werkstückes 5, welche mit den Rollen in Kontakt kommt, mit einem Absorptionsmittel 10 beschichtet ist, eigenen sich Scheibenrollen, um die Positionierung des Absorptionsmittels während der Beförderung möglichst aufrecht zu erhalten.

Die Werkstücke 5 sind vor dem Durchlaufen der Beschichtungsstation 2, frei von einer Oberflächenbeschichtung zur Beeinflussung des Absorptionsgrades. Nach dem Durchlaufen der Beschichtungsstation 2, während dem Durchlaufen des Infrarotofens 1 und vor dem Durchlaufen der Reinigungsstation 3 befindet sich das lokal aufgetragene Absorptionsmittel 10 örtlich begrenzt auf den Werkstücken 5. Dort, wo kein Absorptionsmittel 10 auf die Oberfläche des Werkstückes 5 aufgetragen ist, sind Bereiche 11 des Werkstückes frei von dem Absorptionsmittel 10.

Die Figur 2 zeigt eine alternative Ausführungsform einer erfindungsgemäßen Fertigungsvorrichtung, in der der Reinigungsstation 3 eine Beölungsstation 12 nachgeschaltet ist, mittels der die Werkstücke, nach dem Entfernen des Absorptionsmittels 10 mit einem Ölfilm beaufschlagt werden um sie auf die nachfolgende Umformprozesse vorzubereiten. Zu diesem Zweck werden die Werkstücke 5 nach dem Reinigen und Öl nicht auf eine zweiten Stapel abgestapelt, sondern direkt in eine Presse 13 befördert, in der die nachfolgende Umformung stattfindet.

Die schematisch dargestellte Beschichtungsstation 2 weist eine Düse 14 auf, mittels derer das Absorptionsmittel 10 lokal auf das Werkstück 5 aufgesprüht wird. Das Absorptionsmittel 10 wird in einem Reservoir 15 gelagert und mittels einer Leitung 16 zu der Düse 14 geleitet. Die Reinigungsstation weist zwei Paare sich gegenüberliegende Abstreifrollen 17 auf, zwischen denen das Werkstück 5 nach dem Beaufschlagen mit der Strahlung hindurch läuft, sodass das Absorptionsmittel 5 durch den Kontakt mit den Abstreifrollen 17 vom Werkstück 5 abgestreift und somit davon entfernt wird.

Vor, innerhalb und hinter dem Infrarotofen 1 sind mehrere drehbare Scheibenrollen 24, je auf einer Achse, angeordnet, welche die Beförderung des Werkstückes von dem Förderband 23 in den Ofen, innerhalb des Ofens, und in die Reinigungsstation 3 begünstigen.

Figur 3 zeigt eine schematische Darstellung einer beispielhaften Ausführung einer Reinigungsstation 3. Nach dem Durchlaufen eines Ofens 1, lagert das metallische Werkstück 5 auf einer Unterlage 18. Die Oberfläche des Werkstückes 5 ist lokal mit einem Absorptionsmittel 10 beschichtet. Die Reinigungsstation 3 verfügt über eine Reinigungsdüse 19, zu der mittels einer Reinigungsleitung 20 ein Reinigungsmittel 21 aus einem Reinigungsmittelreservoir 22 geleitet wird. Das Reinigungsmittel 21 kann durch die Reinigungsdüse 19 unter Druck auf das Werkstück 5 aufgesprüht werden, sodass es zu einer Strahlreinigung der Oberfläche des Werkstückes 5 kommt.

Das erfindungsgemäße Verfahren eignet sich vor allem für metallische Werkstoffe, bei denen infolge einer Erwärmung eine Veränderung der mechanischen Eigenschaften eintritt. Dies ist insbesondere bei auscheidungshärtbaren Aluminiumlegierungen der Fall, welche zum Beispiel mit den Legierungselementen Kupfer und Magnesium gebildet werden. Der metallische Werkstoff kann beispielsweise eine der Aluminiumlegierungen EN AW-5882, EN AW-6016 und EN AW-7021 oder eine andere Legierung mit einer ähnlichen Zusammensetzungen sein.

In Abhängigkeit von der nachfolgenden Weiterbehandlung, zum Beispiel Biegen oder Pressen, wird ausgewählt, welche Bereiche der Werkstücke einer spezifischen Erhöhung der Umformbarkeit infolge einer örtlichen Erwärmung bedürfen. Das Werkstück wird so einer Beschichtungsstation zugeführt, in der das Absorptionsmittel gezielt auf jene Bereiche, deren Verformbarkeit erhöht werden soll, aufgebracht wird.

Das so in der Beschichtungsstation vorbehandelte Werkstück wird dann einer Strahlung ausgesetzt, welche zum Teil an den Oberflächen des vorbehandelten Werkstückes absorbiert wird. Diese Strahlung kann beispielsweise eine Wärmestrahlung oder Infrarotstrahlung sein, wobei die Bestrahlungsstation ein aus der Praxis bereits bekannter Ofen, etwa ein Infrarotofen wie in der ersten beispielhaften Ausführungsform, sein kann. Die zumindest bereichsweise im Werkstück erreichten Temperaturen betragen günstigerweise etwa 250 °C bis 500 °C. Die im Ofen herrschende Temperatur bewegt sich typischerweise in einer Größenordnung von etwa 1000 °C.

Durch den erhöhten Absorptionsgrad des Absorptionsmittels absorbiert es einen größeren Anteil der auf die Oberfläche auftreffenden Strahlung als die unbehandelte Oberfläche des Werkstückes. Infolgedessen erhitzt sich das Absorptionsmittel örtlich stärker als die anderen Werkstückoberflächen und erreicht schneller eine höhere Temperatur. Da das Absorptionsmittel in flächigem Kontakt mit der darunterliegenden Oberfläche des Werkstückes steht, führt die schnelle Erwärmung des Absorptionsmittels zu einer ebenfalls schneller erfolgenden Temperaturerhöhung des darunterliegenden und sich in Kontakt mit dem Absorptionsmittel befindenden Oberflächenabschnittes des Werkstückes. Es folgt daraus der gewünschte Effekt, dass die mit dem Absorptionsmittel beschichteten Bereiche des Werkstückes bei gleicher Strahlungsleistung schneller eine höhere Temperatur erreichen als jene Bereiche des Werkstückes, die nicht mit dem Absatz bedeckt sind.

Als Absorptionsmittel eignen sich insbesondere Zweiphasengemische aus einem flüssigen Trägermedium und einem pulverförmigen Absorptionsmedium. Dabei kann das Trägermedium vor allem die Aufgabe haben, fließfähig und förderbar zu sein, sodass sich das Absorptionsmittel in der Beschichtungsstation gleichmäßig flächendeckend auf die gezielten Orte des Werkstückes auftragen lassen. Das Absorptionsmittel soll andererseits einen möglichst hohen Absorptionsgrad aufweisen und gut an der Oberfläche des Werkstückes haften bleiben.

Als Absorptionsmedium eignet sich beispielsweise Graphit mit einer Korngröße unter 10 µm. Graphit weist insbesondere aufgrund seiner schwarzen Oberfläche einen hohen Absorptionsgrad für sichtbares Licht, Wärme- und Infrarotstrahlung auf, aufgrund der beschriebenen Korngröße kann es dünnschichtig und gleichzeitig flächendeckend aufgebracht werden und haftet gut an Aluminiumoberflächen. In alternativen Ausführungsformen können auch andere schwarze Pulver oder Stoffe mit hohem Absorptionsgrad verwendet werden. Diese sollten temperaturbeständig sein, sodass sie sich beim Auftragen auf das Werkstück und/oder beim Beaufschlagen mit der Strahlung wenig oder gar nicht verändern, insbesondere ihren Aggregatzustand möglichst nicht verändern und kaum chemisch reagieren.

Als Trägermedium eignen sich beispielsweise flüssige Kohlenwasserstoffe oder Alkohole, welche mit dem Absorptionsmittel eine Suspension bildet, wobei das Trägermedium fließfähig auf das Werkstück aufgebracht werden kann und dabei das darin schwebende, pulverförmige Absorptionsmittel auf der Oberfläche verteilt. Das Trägermedium kann so gewählt sein, dass es bei Umgebungstemperatur an Umgebungsluft rasch und möglichst vollständig verdampft, sodass nach dem Verdampfen lediglich das Absorptionsmedium auf der Oberfläche des Werkstückes verbleibt. Dadurch kann insbesondere ein Weiterfließen des Absorptionsmediums auf der Oberfläche des Werkstückes vermieden werden, sodass ausschließlich die gewünschten Bereiche des Werkstückes mit dem Absorptionsmittel beschichtet bleiben und dementsprechend stärker erwärmt werden als die anderen Bereiche des Werkstückes. Das Trägermedium sollte dabei ebenso wie das Absorptionsmittel temperaturbeständig sein. Beim Verdampfen soll sichergestellt sein, dass es zu möglichst keiner Verbrennungsreaktion des Trägermediums mit der Umgebungsluft oder einem umgebenden Gas kommt. Bestandteile des Trägermediums, die während der Strahlungsbeaufschlagung auf dem Werkstück verbleiben, sollen bei der erhöhten Temperatur im Ofen insbesondere chemisch stabil bleiben.

Nach dem Erwärmen des Werkstückes in der Bestrahlungsstation wird in den gezeigten Ausführungsformen das Absorptionsmittel in einer Reinigungsstation von dem Werkstück entfernt. Wie in Figur 2 gezeigt, kann dies mittels Abstreifrollen geschehen, welche in Kontakt mit dem Werkstück treten, sodass das Absorptionsmittel von der Oberfläche des Werkstückes abgestreift wird. In Figur 2 sind zwei Paare sich gegenüberliegender Abstreifrollen 17 ausgeführt, wobei das Werkstück jeweils zwischen den beiden, ein Paar bildenden, Abstreifrollen hindurch geführt wird und gleichzeitig mit den beiden Abstreifrollen in Kontakt kommt.

Die in Figur 3 gezeigte Ausführungsform einer Reinigungsstation basiert auf einem anderen Wirkprinzip. Darin wird ein Reinigungsmittel 21 aus flüssigen und/oder gasförmigen Bestanteilen unter Druck auf die Oberfläche des Werkstückes 5 gesprüht. Dadurch wird das Absorptionsmittel von der Oberfläche des Werkstückes 5 gelöst und entfernt.

In alternativen Ausführungsformen können die in Figur 2 und 3 schematisch gezeigten Prinzipien zur Entfernung des Absorptionsmittels auch kombiniert oder nacheinander ausgeführt werden, um ein gutes Reinigungsergebnis zu erzielen.

Die Figur 4 zeigt eine alternative Ausgestaltung einer Beschichtungsstation 2. Das Werkstück 5 wird dabei in einer Bewegungsrichtung 27 zwischen zwei Abrollkörpern 25 hindurchgeführt, an deren Oberfläche sich bereichsweise das Absorptionsmittel befindet und welche dabei in Drehrichtung 26 über das Werkstück 5 abrollen. Das Werkstück 5 ist dabei ein Blech mit zwei gegenüberliegenden planparallelen Oberflächen mit denen jeweils ein Abrollkörper 25 in Kontakt ist.

Durch den flächigen Kontakt zwischen den Abrollkörpern 25 und dem Werkstück 5 haftet das Absorptionsmittel 10 an dem Werkstück 5 und wird dabei von den Abrollkörpern 25 an das Werkstück 5 übertragen. Das Wirkprinzip dieser Anordnung ähnelt aus der Drucktechnik bekannten Rollendruckverfahren. Anstelle zweier gegenüberliegender Abrollkörper 25, kann auch ein einzelner Abrollkörper mit einem starren Gegenhalt ausgeführt sein oder es kann nur ein Abrollkörper mit dem Absorptionsmittel versehen kann, sodass es nur auf eine Seite des Werkstückes aufgetragen wird. Anstelle eines Bleches lässt sich dieses Verfahren auch für anders geformte Werkstücke mit mehr als zwei Oberflächen anwenden.

Die Figur 5 zeigt zwei Graphen zur Messung des Temperaturverlaufes in der Oberfläche eines Aluminiumbleches in einem Strahlungsofen, wobei klar ersichtlich ist, dass diejenigen Oberflächenbereiche, welche mit einem Absorptionsmittel überzogen sind, wesentlich schneller eine höhere Temperatur erreichen als jene Oberflächenbereiche, welche nicht mit einem Abnutzungsmittel, beschichtet sind. Beide Oberflächen werden mit derselben Strahlungsleistung beaufschlagt. Aus dem Diagramm ist ersichtlich, dass bei gleicher Strahlungsdauer von 12 Sekunden die Oberflächen mit einem Absorptionsmittel eine dreimal so hohe Endtemperatur von 300 °C erreichen wie jene Oberflächen ohne Absorptionsmittel, die lediglich 100 °C erreichen. In ähnlicher Weise zeigt sich, dass die Endtemperatur von 100 °C der Bereiche ohne Absorptionsmittel nach 6 Sekunden erreicht wird, während die Bereiche mit einem Absorptionsmittel diese Temperatur bereits nach 2 Sekunden und somit lediglich in einem Drittel der Zeit erreichen.

## Patentansprüche

1. Verfahren zum lokalen Erhöhen der plastischen Verformbarkeit eines metallischen Werkstückes (5), welches eine Aluminiumlegierung aufweist, wobei das Werkstück (5) während des Durchlaufens eines Ofens (1) mit einer Strahlung beaufschlagt wird um die Temperatur des Werkstücks (5) zu erhöhen, wobei das Verfahren die folgenden Schritte enthält:
- vor dem Beaufschlagen des Werkstückes (5) mit der Strahlung wird ein Absorptionsmittel (10) lokal auf das Werkstück (5) aufgebracht,
wobei der Absorptionsgrad des Absorptionsmittels (10) für die Strahlung größer ist als der Absorptionsgrad des Werkstückes (5) für die Strahlung,
wobei aufgrund des höheren Absorptionsgrades des Absoptionsmittels von dem Absorptionsmittel ein größerer Teil der auftreffenden Strahlungsenergie absorbiert wird, als von der Oberfläche des Werkstückes (5), auf der sich kein Absorbtionsmittel befindet, so dass die plastische Verformbarkeit lokal an Stellen wo das Absorptionsmittel aufgetragen ist, erhöht wird,
- das Werkstück den Ofen (1) durchläuft, so dass bei gleicher Bestrahlungsdauer und gleicher Bestrahlungsleistung an den mit dem Absorptionsmittel (10) bedeckten Stellen des Werkstücks (5) eine höhere Temperatur erreicht wird als an den Stellen des Werkstücks, die nicht mit dem Absorptionsmittel (10) bedeckt sind.

2. Verfahren gemäß Anspruch 1, **dadurch gekennzeichnet, dass** das Absorptionsmittel (10) während dem Beaufschlagen des Werkstückes mit der Strahlung an dem Ort seiner Aufbringung auf dem Werkstück (5) haftet.

3. Verfahren gemäß einem der vorherigen Ansprüche, **dadurch gekennzeichnet, dass** das Absorptionsmittel graue und/oder schwarze Bestandteile aufweist, und/oder wobei das Absorptionsmittel Graphit aufweist.

4. Verfahren gemäß einem der vorherigen Ansprüche, **dadurch gekennzeichnet, dass** das Absorptionsmittel (10) pulverförmig ist.

5. Verfahren gemäß einem der vorherigen Ansprüche, **dadurch gekennzeichnet, dass** das Absorptionsmittel (10) auf das Werkstück mittels einer Düse (14) aufgesprüht wird.

6. Verfahren gemäß einem der Ansprüche 1 bis 5, **dadurch gekennzeichnet, dass** das Absorptionsmittel (10) mittels wenigstens eines Abrollkörpers (25) auf das Werkstück (5) aufgebracht wird, und wobei das Werkstück zwischen wenigstens einem Paar gegenüberliegender Abstreifkörper hindurchgeführt wird.

7. Verfahren gemäß einem der vorherigen Ansprüche, **dadurch gekennzeichnet, dass** das Absorptionsmittel (10) nach der Beaufschlagung des Werkstückes (5) mit der Strahlung zumindest teilweise mittels wenigstens einer Abstreifrolle (17), von dem Werkstück (5) abgestreift wird, und wobei nach dem Beaufschlagen des Werkstückes mit der Strahlung ein Reinigungsmittel (21), welches insbesondere flüssige und/oder gasförmige Komponenten enthält, auf das Werkstück (5) aufgebracht wird, wobei das Absorptionsmittel (10) zumindest teilweise von dem Werkstück (5) entfernt wird, und dass das Reinigungsmittel (21) unter Druck auf das Werkstück (5) aufgesprüht wird, wobei das Werkstück strahlgereinigt wird.

8. Verfahren nach Anspruch 1, bei dem mindestens eine der Stellen des Werkstücks, auf die das Absorptionsmittel (10) aufgebracht ist, nach der Bestrahlung verformt wird.

9. Verfahren nach Anspruch 1, wobei das Absorptionsmittel (10) mindestens ein flüssiges Trägermedium enthält.

10. Verfahren nach Anspruch 1, wobei das Absorptionsmittel auf mindestens zwei Seiten des metallischen Werkstücks (5) aufgebracht wird.

11. Verfahren nach Anspruch 1, wobei das Absorptionsmittel (10) auf einen ersten Bereich des Werkstücks (5) vor der Bestrahlung aufgebracht wird und das Absorptionsmittel nicht auf einen zweiten Bereich des Werkstücks aufgebracht wird.

12. Fertigungsvorrichtung zum lokalen Erhöhen der plastischen Verformbarkeit eines metallischen Werkstückes (5) die zum Durchführen eines Verfahrens gemäß einem der vorherigen Ansprüche konfiguriert ist,
wobei die Fertigungsvorrichtung eine Bestrahlungsstation (1) in Form eines Ofens (1) aufweist, der konfiguriert ist dass das Werkstück diesen durchläuft, und der konfiguriert ist, dass bei gleicher Bestrahlungsdauer und gleicher Bestrahlungsleistung an den mit dem Absorptionsmittel (10) bedeckten Stellen des Werkstücks (5) eine höhere Temperatur erreicht wird als an den Stellen des Werkstücks, die nicht mit dem Absorptionsmittel (10) bedeckt sind, , und
wobei die Fertigungsvorrichtung eine der Bestrahlungsstation im Fertigungsablauf vorgeschaltete Beschichtungsstation (2) aufweist, welche konfiguriert ist lokal das Absorptionsmittel (10) auf das Werkstück (5) aufzubringen,
wobei der Absorptionsgrad des Absorptionsmittels (10) für die Strahlung größer ist als der Absorptionsgrad des Werkstückes (5) für die Strahlung, wobei aufgrund des höheren Absorptionsgrades des Absoptionsmittels von dem Absorptionsmittel ein größerer Teil der auftreffenden Strahlungsenergie absorbiert wird, als von der Oberfläche des Werkstückes (5), auf der sich kein Absorbtionsmittel befindet, so dass die plastische Verformbarkeit lokal an Stellen wo das Absorptionsmittel aufgetragen ist, erhöht wird.

13. Fertigungsvorrichtung gemäß Anspruch 12, **dadurch gekennzeichnet, dass** die Beschichtungsstation (2) wenigstens eine Düse (14) aufweist, welche geeignet ist, das Absorptionsmittel (10) auf ein metallisches Werkstück (5) zu sprühen.

14. Fertigungsvorrichtung gemäß einem der Ansprüche 12 und 13, **dadurch gekennzeichnet, dass** die Beschichtungsstation (2) wenigstens einen Abrollkörper (25) aufweist, an dem das das Absorptionsmittel (10) haftet und welcher geeignet ist, das Absorptionsmittel (10) auf ein metallisches Werkstück (5) aufzutragen.

15. Fertigungsvorrichtung gemäß einem der Ansprüche 12 bis 14, **gekennzeichnet durch** eine Reinigungsstation (3), welche der Bestrahlungsstation (1) im Fertigungsablauf nachgeschaltet und geeignet ist, ein Absorptionsmittel (5) von einem metallischen Werkstück (5) wenigstens teilweise zu entfernen.

16. Fertigungsvorrichtung nach Anspruch 15, **dadurch gekennzeichnet, dass** die Reinigungsstation (3) wenigstens einen Abstreifkörper aufweist, wobei der wenigstens eine Abstreifkörper wenigstens eine Abstreifrolle (17) aufweist.

17. Fertigungsvorrichtung nach einem der Ansprüche 15 und 16, **dadurch gekennzeichnet, dass** die Reinigungsstation (3) eine Reinigungsdüse (19) aufweist, welche geeignet ist, ein Reinigungsmittel (21) unter Druck auf das metallische Werkstück (5) aufzusprühen und das metallische Werkstück (5) zu strahlreinigen.

## Claims

1. A method for locally increasing the plasticity of a metal workpiece (5), which contains an aluminum alloy, wherein the workpiece (5) is irradiated while passing through an infrared furnace (1) in order to increase the temperature of the workpiece (5), the method comprising the following steps:
- applying an absorbent (10) locally to the workpiece (5) prior to irradiation of the workpiece (5),
wherein the degree of absorption of the absorbent (10) for the radiation is greater than the degree of absorption of the workpiece (5) for the radiation,
wherein due to the greater degree of absorption of the absorbent, the absorbent absorbs a higher amount of irradiation energy than the surface of the work piece (5) where no absorbent is applied, such that the plasticity of the workpiece is increased locally, at locations where the absorbent (10) is applied,
- the workpiece passes through the furnace (1) so that, for the same irradiation time and the same irradiation power, a higher temperature is reached at the locations of the workpiece (5) which are covered with the absorbent (10) than at the locations of the workpiece which are not covered with the absorbent (10).

2. The method according to claim 1, wherein the absorbent (10) adheres to where it is applied to the workpiece during irradiation of the workpiece (5).

3. The method according to any of the foregoing claims, wherein the absorbent contains grey and/or black components, and/or the absorbent contains graphite.

4. The method according to any of the foregoing claims, wherein the absorbent (10) is a powdered absorbent.

5. The method according to any of the foregoing claims, wherein the absorbent (10) is sprayed onto the workpiece by a nozzle (14).

6. The method according to any of claims 1 to 5, wherein the absorbent (10) is applied to the workpiece (5) by at least one applicator roller (25), and the workpiece is guided between at least one pair of opposing stripping elements.

7. The method according to any of the foregoing claims, wherein the absorbent (10) is stripped from the workpiece (5) after irradiation thereof at least in part by at least one stripping roller (17), after irradiating the workpiece a cleaning agent (21) which contains liquid and/or gaseous components is applied to the workpiece (5), the absorbent (10) is at least partially removed from the workpiece (5), and the cleaning agent (21) is sprayed under pressure onto the workpiece (5), and the workpiece is spray-cleaned.

8. The method of claim 1 including shaping at least one of the locations of the workpiece which includes the absorbent (10) applied thereto after irradiation.

9. The method of claim 1, wherein the absorbent (10) contains at least one liquid carrier medium.

10. The method according to claim 1, wherein the absorbent is applied to at least two sides of the metal workpiece (5).

11. The method of claim 1, wherein the absorbent (10) is applied to a first region of the workpiece (5) prior to irradiation and the absorbent is not applied to a second region of the workpiece.

12. The production device for locally increasing the plasticity of a metal workpiece (5) configured for carrying out a process according to one of the previous claims,
wherein the production device comprises an irradiation station (1) in the form of a furnace (1) configured for the workpiece to pass therethrough, und which is configured that for the same irradiation time and the same irradiation power, a higher temperature is reached at the locations of the workpiece (5) which are covered with the absorbent (10) than at the locations of the workpiece which are not covered with the absorbent (10), and
wherein the production device comprises a coating station (2) upstream of the irradiation station in the production sequence, which station (2) is configured to apply locally the absorbent (10) to the workpiece (5),
wherein the degree of absorption of the absorbent (10) for the radiation is greater than the degree of absorption of the workpiece (5) for the radiation,
wherein due to the greater degree of absorption of the absorbent, the absorbent absorbs a higher amount of irradiation energy as the surface of the work piece where no absorbent is applied, such that the plasticity of the workpiece is increased locally, at locations where the absorbent is applied.

13. The production device according to claim 12, wherein the coating station (2) has at least one nozzle (14) which is suitable for spraying the absorbent (10) onto a metal workpiece (5).

14. The production device according to claim 12 or 13, wherein the coating station (2) has at least one applicator roller (25) to which the absorbent (10) adheres and which is suitable for applying the absorbent (10) to a metal workpiece (5).

15. The production device according to any one of claims 12 to 14, **characterized by** a cleaning station (3) which is positioned downstream of the irradiation station (1) in the manufacturing sequence and is suitable for at least partially removing an absorbent (5) from a metallic workpiece (5).

16. The production device according to claim 15, **characterized in that** the cleaning station (3) comprises at least one stripping body, the at least one stripping body comprising at least one stripping roller (17).

17. The production device according to one of claims 15 and 16, **characterized in that** the cleaning station (3) comprises a cleaning nozzle (19) which is suitable for spraying a cleaning agent (21) under pressure onto the metallic workpiece (5) and jet-cleaning the metallic workpiece (5).

## Revendications

1. Procédé permettant d'augmenter localement la déformabilité plastique d'une pièce métallique (5) présentant un alliage d'aluminium, dans lequel la pièce (5) est exposée à un rayonnement pendant la traversée d'un four (1) afin d'augmenter la température de la pièce (5), dans lequel le procédé comprend les étapes ci-dessous :
- un agent d'absorption (10) est appliqué localement sur la pièce (5) avant l'exposition de la pièce (5) au rayonnement,
dans lequel le degré d'absorption de l'agent d'absorption (10) vis-à-vis du rayonnement est supérieur au degré d'absorption de la pièce (5) vis-à-vis du rayonnement,
dans lequel, en raison du degré supérieur d'absorption de l'agent d'absorption, une plus grande partie de l'énergie de rayonnement incidente est absorbée par l'agent d'absorption par rapport à la surface de la pièce (5) sur laquelle il n'y a pas d'agent d'absorption, de sorte que la déformabilité plastique est augmentée localement aux endroits où l'agent d'absorption est appliqué,
- la pièce traverse le four (1) de sorte que, pour une même durée d'irradiation et une même puissance d'irradiation, la température atteinte aux endroits de la pièce (5) recouverts par l'agent d'absorption (10) est plus élevée qu'aux endroits de la pièce qui ne sont pas recouverts par l'agent d'absorption (10).

2. Procédé selon la revendication 1, **caractérisé en ce que**, pendant l'exposition de la pièce au rayonnement, l'agent d'absorption (10) adhère sur la pièce (5) à l'endroit où il est appliqué.

3. Procédé selon l'une quelconque des revendications précédentes, **caractérisé en ce que** l'agent d'absorption présente des composants gris et/ou noirs, et/ou dans lequel l'agent d'absorption présente du graphite.

4. Procédé selon l'une quelconque des revendications précédentes, **caractérisé en ce que** l'agent d'absorption (10) est pulvérulent.

5. Procédé selon l'une quelconque des revendications précédentes, **caractérisé en ce que** l'agent d'absorption (10) est pulvérisé sur la pièce au moyen d'une buse (14).

6. Procédé selon l'une quelconque des revendications 1 à 5, **caractérisé en ce que** l'agent d'absorption (10) est appliqué sur la pièce (5) au moyen d'au moins un corps d'étalement (25), et dans lequel la pièce est guidée de manière à passer entre au moins une paire de corps de raclage se faisant face.

7. Procédé selon l'une quelconque des revendications précédentes, **caractérisé en ce que** l'agent d'absorption (10) est au moins partiellement retiré de la pièce (5) par raclage au moyen d'au moins un rouleau racleur (17) après l'exposition de la pièce (5) au rayonnement, et dans lequel un agent de nettoyage (21) contenant en particulier des composants liquides et/ou gazeux est appliqué sur la pièce (5) après l'exposition de la pièce au rayonnement, dans lequel l'agent d'absorption (10) est au moins partiellement éliminé de la pièce (5), et **en ce que** l'agent de nettoyage (21) est pulvérisé sous pression sur la pièce (5), dans lequel la pièce est nettoyée au jet.

8. Procédé selon la revendication 1, dans lequel au moins un des endroits de la pièce sur lesquels l'agent d'absorption (10) est appliqué est déformé après l'irradiation.

9. Procédé selon la revendication 1, dans lequel l'agent d'absorption (10) contient au moins un milieu porteur liquide.

10. Procédé selon la revendication 1, dans lequel l'agent d'absorption est appliqué sur au moins deux côtés de la pièce métallique (5).

11. Procédé selon la revendication 1, dans lequel l'agent d'absorption (10) est appliqué sur une première région de la pièce (5) avant l'irradiation et l'agent d'absorption n'est pas appliqué sur une seconde région de la pièce.

12. Dispositif de fabrication permettant d'augmenter localement la déformabilité plastique d'une pièce métallique (5) configurée pour la mise en oeuvre d'un procédé selon l'une quelconque des revendications précédentes,
dans lequel le dispositif de fabrication présente un poste d'irradiation (1) sous la forme d'un four (1) configuré pour que la pièce le traverse et configuré pour que, pour une même durée d'irradiation et une même puissance d'irradiation, une température atteinte au niveau des régions de la pièce (5) recouvertes d'agent d'absorption (10) soit plus élevée qu'au niveau des régions de la pièce non recouvertes d'agent d'absorption (10), et
dans lequel le dispositif de fabrication présente un poste de revêtement (2) situé en amont du poste d'irradiation dans le déroulement de la fabrication et configuré pour appliquer l'agent d'absorption (10) localement sur la pièce (5),
dans lequel le degré d'absorption de l'agent d'absorption (10) vis-à-vis du rayonnement est supérieur au degré d'absorption de la pièce (5) vis-à-vis du rayonnement, dans lequel, en raison du degré supérieur d'absorption de l'agent d'absorption, une plus grande partie de l'énergie de rayonnement incidente est absorbée par l'agent d'absorption par rapport à la surface de la pièce (5) sur laquelle il n'y a pas d'agent d'absorption, de sorte que la déformabilité plastique est augmentée localement aux endroits où l'agent d'absorption est appliqué.

13. Dispositif de fabrication selon la revendication 12, **caractérisé en ce que** le poste de revêtement (2) présente au moins une buse (14) appropriée pour pulvériser l'agent d'absorption (10) sur une pièce métallique (5).

14. Dispositif de fabrication selon la revendication 12 ou 13, **caractérisé en ce que** le poste de revêtement (2) présente au moins un corps d'étalement (25) auquel adhère l'agent d'absorption (10) et qui est approprié pour appliquer l'agent d'absorption (10) sur une pièce métallique (5).

15. Dispositif de fabrication selon l'une quelconque des revendications 12 à 14, **caractérisé par** un poste de nettoyage (3) situé en aval du poste d'irradiation (1) dans le déroulement de la fabrication et approprié pour éliminer au moins partiellement un agent d'absorption (5) d'une pièce métallique (5).

16. Dispositif de fabrication selon la revendication 15, **caractérisé en ce que** le poste de nettoyage (3) présente au moins un corps de raclage, dans lequel le au moins un corps de raclage présente au moins un rouleau racleur (17).

17. Dispositif de fabrication selon la revendication 15 ou 16, **caractérisé en ce que** le poste de nettoyage (3) présente une buse de nettoyage (19) appropriée pour pulvériser sous pression un agent de nettoyage (21) sur la pièce métallique (5) et pour nettoyer la pièce métallique (5) au jet.
